# EUROPÄISCHE PATENTSCHRIFT

(11) **EP 0 211 806 B1**
(45) Veröffentlichungstag und Bekanntmachung des Hinweises auf die Patenterteilung: **24.01.1990**
(21) Anmeldenummer: 86810334.2
(22) Anmeldetag: 24.07.1986
(51) Int. Cl.: C10M 135/34, C10M 135/36, C07D 331/02, C10N 30/04

(54) **Additive für Schmiermittelzusammensetzungen**
Additives for lubricating compositions
Additifs pour compositions lubrifiantes

(30) Priorität: 30.07.1985 CH 3291/85
(43) Veröffentlichungstag der Anmeldung: 25.02.1987
(73) Patentinhaber: CIBA-GEIGY AG, 4002 Basel (CH)
(72) Erfinder: Camenzind, Hugo, Dr., CH-1700 Fribourg (CH); Dubs, Paul, Dr., CH-1723 Marly (CH)

(56) Entgegenhaltungen:
- EP-A- 0 001 217
- US-A- 3 561 949
- JOURNAL OF THE AMERICAN OIL CHEMISTS' SOCIETY, Band 52, Nr. 12, Dezember 1975, Seiten 494-497; F.C. MAGNE et al.: "Lubricants and lubricant additives: II. performance characteristics of some substituted fatty acid esters"

## Beschreibung

Die vorliegende Erfindung betrifft die Verwendung von N,N-disubstituierten S-Thiiranylmethylcarbamothioaten als Schmiermittelzusätze und Schmiermittelzusammensetzungen, die diese enthalten.

Mineralischen und synthetischen Schmiermitteln werden üblicherweise Zusatzstoffe zur Verbesserung der Gebrauchseigenschaften zugesetzt. Von besonderer Bedeutung sind Additive, welche die zu schmierende Vorrichtung vor Reibungsabnutzung schützen. An solche Additive wird die Anforderung gestellt, dass sie das Lasttragevermögen des Schmiermittels erhöhen, nicht korrodierend auf die zu schmierenden Metallteile wirken und eine gute Hitzebeständigkeit besitzen.

Hierfür werden heute vorzugsweise phosphor- und schwefelhaltige Verbindungen verwendet wie z. B. Dialkyldithiophosphate gemäss der DE-A 2,921,620. Im Hinblick auf die Verwendung von Katalysatoren im Abgassystem von Verbrennungsmotoren soll jedoch der Phosphorgehalt von Schmierölen möglichst tief gehalten werden, damit die Katalysatoren nicht desaktiviert werden (H. S. Gandhi et al., Applied Catalysis 3 (1982), 79-82).

N,N-disubstituierte S-Thiiranylmethylcarbamothioate und deren Einsatz als Herbizide sind zum Beispiel aus der US-A 3,634,457 bekannt. Eine Verwendung der genannten Verbindungen als Schmiermittel-Additive wurde bis jetzt noch nicht beschrieben.

Man hat nun gefunden, dass N,N-disubstituierte S-Thiiranylmethylcarbamothioate in mineralischen und synthetischen Schmiermitteln ausgezeichnete Eigenschaften hinsichtlich Schutz vor Reibungsabnutzung, Lasttragevermögen und Aschefreiheit aufweisen.

Die Erfindung betrifft daher Zusammensetzungen, enthaltend ein Schmiermittel und wenigstens eine Verbindung der Formel worin R' und R² unabhängig voneinander C,-C₂₄-Alkyl, das gegebenenfalls einmal oder mehrmals durch ―O―, ―S― oder/und unterbrochen sein kann oder/und das gegebenenfalls eine oder mehrere Oxo- oder/und Thionogruppen enthalten kann, C₃-C₂₄-Alkenyl, C₂-C₄-Hydroxyalkyl, C₅-C₈-Cycloalkyl, oder unsubstituiertes oder mit einer oder zwei C₁-C₁₂-Alkyl-, C,-C₄-Alkoxy-, C₂-C₂₄-Alkoxycarbonyl- oder/und Nitrogruppen substituiertes Phenyl, Naphthyl, C₇-C₁₀-Aralkyl, Furan-2-yl-methyl oder Tetrahydrofuran-2-yl-methyl bedeuten oder R' und R² zusammen mit dem N-Atom, an das sie gebunden sind, einen 5- oder 6-gliedrigen einkernigen aliphatisch-heterocyclischen Ring, der ausser dem N-Atom noch ein oder zwei N-, O-oder/und S-Atome als Ringglieder oder/und eine oder zwei Oxo- oder/und Thionogruppen als Substituenten enthalten kann, oder einen unsubstituierten oder mit 1 bis 3 Methylgruppen substituierten Indolinyl-, 1,2,3,4-Tetrahydrochinolinyl- oder 1,2,3,4-Tetrahydroisochinolinylrest bilden, und R³ Wasserstoff oder C₁-C₈-Alkyl ist.

Stehen R' und R² für C₁-C₂₄-Alkyl, handelt es sicfi um geradkettige oder verzweigte Substituenten, zum Beispiel Methyl, Ethyl, n-Propyl, Isopropyl, n-, sec.- oder tert.-Butyl, 1,3-Dimethylbutyl, 2-Ethylbutyl, n-Pentyl, Isopentyl, 1-Methylpentyl, n-Hexyl, 2-Ethylhexyl, n-Heptyl, Isoheptyl, 1-Methylheptyl, n-Octyl, geradkettiges oder verzweigtes Nonyl, Decyl, Undecyl, Dodecyl, Tridecyl, Tetradecyl, Pentadecyl, Hexadecyl, Octadecyl oder Eicosyl. Bevorzugt ist C₁-C₂₀-, insbesondere C₁-C₁₂-, vor allem C₁-C₈-Alkyl.

Alkylsubstituenten R' und R², die durch ―O―, oder/und ―S― unterbrochen oder/und mit Oxo- oder/und Thionogruppen substituiert sind, haben vorzugsweise 2-18, insbesondere 3-12, vor allem 3-7 C-Atome. Besonderes zu nennen sind dabei Alkoxyalkyl, Alkoxyalkoxy-, Polyalkoxy- (insbesondere Polyethoxy)alkyl-, Alkylthioalkyl-, Alkylaminoalkyl-und Dialkylaminoalkylreste. Die Oxo- oder Thionogruppen können z. B. auch an einem einem ―O―, -N- oder -S-Kettenglied benachbarten C-Atom sitzen, wodurch Alkylketten entstehen, die z. B. durch Ester-, Amid- oder Thioesterfunktionen unterbrochen sind. Beispiele für solche Reste sind etwa solche der Formel -Alkylen-COO-Alkyl, -Alkylen-CON-Alkyl bzw. -Alkylen C(S)O-Alkyl. Die Kettenlänge von Alkylen + Alkyl ist wie vorstehend für den Gesamtalkylrest beschrieben. Bevorzugte Alkylreste mit Heteroatomen sind jene, die wie vorstehend gezeigt Ester- oder Amidfunktionen enthalten, insbesondere aber Alkoxyalkyl (z. B. mit 3-7-C Atomen), Alkoxyalkoxyalkyl bzw. Polyethoxyalkyl, z. B. Polyethoxyethyl.

Als Alkylrest R³ seien beispielsweise erwähnt : Methyl, Ethyl, n-Propyl, Isopropyl, n-, sec.- oder tert.-Butyl, 1,3-Dimethylbutyl, 2-Ethylbutyl, n-Pentyl, Isopentyl, 1-Methylpentyl, n-Hexyl, 2-Ethylhexyf, n-Heptyl, Isoheptyl, 1-Methylheptyl, n-Octyl. Bevorzugt ist R³ Wasserstoff oder C₁-C₄-Alkyl.

Bei R' und R² in der Bedeutung C₂-C₄-Hydroxyalkyl kann es sich zum Beispiel um 2-Hydroxyethyl, 2-Hydroxypropyl, 3-Hydroxypropyl, 2-Hydroxybutyl oder 4-Hydroxybutyl handeln, wobei 2-Hydroxyethyl bevorzugt ist.

Als C₃-C₂₄-Alkenyl sind R' und R² zum Beispiel Allyl, Butenyl, Pentenyl oder Hexenyl, Octenyl, Decenyl, Dodecenyl oder Oleyl. Bevorzugt ist C₃-C₁₈, insbesondere C₃-C₇-Alkenyl, vor allem Allyl.

Haben R' und R² die Bedeutung C₅-C₈-Cycloalkyl, handelt es sich zum Beispiel um Cyclopentyl, Cyclohexyl, 4-Methylcyclohexyl oder Cyclooctyl. Hierbei stehen R¹ und R² bevorzugt für einen C₅-C₆-Cycloalkylrest und besonders bevorzugt für einen Cyclohexylrest.

R¹ und R² als ein- oder zweifach mit C₁-C₁₂-Alkyl- oder C₁-C₄-Alkoxy, C₂-C₂₄-Alkoxycarbonyl oder/und Nitro substituiertes Phenyl, können z. B. 2-, 3- oder 4-Tolyl, Xylyl, 4-lsopropylphenyl, 4-tert.-Butylphenyl, 3-Methoxyphenyl oder 4-Propoxyphenyl, 3-Carbethoxyphenyl oder 3-Nitrophenyl sein. Insbesondere ist ein solcher Phenylrest nur mit einer Substituentenart substituiert. Ein Alkoxycarbonylsubstituent hat vorzugsweise 2-18, insbesondere 2-12, vor allem 2-5 C-Atome. Vorzugsweise stellen hierbei R' und R² einfach oder zweifach mit C₁-C₄-Alkyl-Resten substituiertes Phenyl dar.

Stehen R' und R2 für einen C₇-C₁₀-Aralkyl-Rest, kann es sich zum Beispiel um Benzyl, α-Methylbenzyl, α,α-Dimethylbenzyl, 1-Phenylethyl, 2-Phenylethyl, 2-Phenylpropyl, 3-Phenylpropyl oder 3-(4-Tolyl)propyl handeln. Hierbei ist die Bedeutung Benzyl für R¹ und R² bevorzugt.

Bilden R¹ und R² zusammen mit dem N-Atom, an das sie gebunden sind, einen 5- oder 6-gliedrigen aliphatisch-heterocyclischen Ring, so enthalten diese vorzugsweise kein weiteres Heteroatom oder ein zusätzliches N- oder O-Atom als Ringglied oder/und eine oder 2 Oxo-Gruppen. Bevorzugte Ringe sind der Pyrrolidin-, Oxazolidin-, Piperidin-, Imidazolidin-, Morpholin-, Piperazin- 4-Methylpiperazin- oder 4-Ethylpiperazinrest, insbesondere der Pyrrolidin-, Piperidin- oder Morpholinrest.

Bilden R' und R² zusammen mit dem N-Atom, an das sie gebunden sind, einen unsubstituierten oder einfach, zweifach oder dreifach mit Methylgruppen substituierten Indolin-, 1,2,3,4-Tetrahydroisochinolin-oder 1,2,3,4-Tetrahydrochinolinring, so handelt es sich dabei vorzugsweise um einen unsubstituierten 1,2,3,4-Tetrahydrochinolinylrest oder einen 2,2,4-Trimethyl-1,2,3,4-tetrahydrochinolinylrest.

Besonders zu erwähnen sind Schmiermittelzusammensetzungen, die mindestens eine Verbindung der Formel I enthalten, worin R¹ und R² unabhängig voneinander C₁-C₂₀-Alkyl, C₃-C₇-Alkenyl, C₂-C₄-Hydroxyalkyl, C₃-C₁₂-Alkoxyalkyl, C₅-C₈-Cycloalkyl, unsubstituiertes oder mit einem oder zwei C₁-C₁₂-Alkyl- oder C₁-C₄-Alkoxy-Resten substituiertes Phenyl, Naphthyl, C₇-C₉-Aralkyl, Furan-2-yl-methyl oder Tetrahydrofuran-2-yl-methyl bedeuten oder R' und R² zusammen mit dem N-Atom, an das sie gebunden sind, einen 5- oder 6-gliedrigen aliphatischen-heterocyclischen Ring oder einen Indolinyl-, 1,2,3,4-Tetrahydrochinolinyl- oder 1,2,3,4-Tetrahydroisochinolinylrest bilden.

Eine Untergruppe der erfindungsgemässen Zusammensetzungen enthält neben einem Schmiermittel mindestens eine Verbindung der Formel I, worin R¹ und R² unabhängig voneinander C₁-C₂₄-Alkyl, das gebenenfalls einmal oder mehrmals durch ―O―, -S- oder/und unterbrochen sein kann oder/und das gegebenenfalls eine oder mehrere Oxo- oder/und Thionogruppen enthalten kann, C₃-C₂₄-Alkenyl, C₅-C₈-Cycloalkyl, unsubstituiertes oder mit einer oder zwei C₁-C₁₂-Alkyl-, C₁-C₄-Alkoxy-, C2-C24-Alkoxycarbonyl- oder/und Nitrogruppen substituiertes Phenyl, Naphthyl, C₇-C₉-Aralkyl, Furan-2-yl-methyl oder Tetrahydrofuran-2-yl-methyl bedeuten und R³ Wasserstoff oder C₁-C_{B}-Alkyl ist.

Eine weitere Untergruppe der erfindungsgemässen Zusammensetzungen enthält neben einem Schmiermittel mindestens eine Verbindung der Formel I, worin R' und R² zusammen mit dem N-Atom, an das sie gebunden sind, einen 5- oder 6-gliedrigen einkernigen aliphatischheterocyclischen Ring oder einen Indolinyl-, 1,2,3,4-Tetrahydrochinolinyl- oder 1,2,3,4-Tetrahydroisochinolinylrest bilden.

Bevorzugt sind Zusammensetzungen, enthaltend ein Schmiermittel und wenigstens eine Verbindung der Formel 1, worin R¹ und R² unabhängig voneinander C₁-C₁₂-Alkyl, C₅-C₆₋Cycloalkyl, unsubstituiertes oder mit einem oder zwei C₁-C₄-Alkylresten substituiertes Phenyl, Benzyl, Allyl, 2-Methoxyethyl oder 2-Methoxypropyl bedeuten oder R¹ und R² zusammen mit dem N-Atom, an das sie gebunden sind, einen Pyrrolidinyl-, Piperidinyl-, Morpholinyl-, Indolinyl-, Piperazinyl-, 4-Methylpiperazin-1-yl, 1,2,3,4-Tetrahydrochinolinyl- oder 1,2,3,4-Tetrahydroisochinolinylrest darstellen.

Besonders bevorzugt sind Zusammensetzungen, enthaltend ein Schmiermittel und wenigstens eine Verbindung der Formel I, worin R¹ und R² unabhängig voneinander C₁-C₈-Alkyl, Cyclohexyl, Phenyl oder Benzyl bedeuten oder R¹ und R2 zusammen mit dem N-Atom, an das sie gebunden sind, einen Pyrrolidinyl-, Piperidinyl-, Morpholinyl- oder 1,2,3,4-Tetrahydrochinolinylrest darstellen.

In einer besonders bevorzugten Ausführungsform enthalten die erfindungsgemässen Zusammensetzungen ein Schmiermittel und mindestens eine Verbindung der Formel I, worin R' Phenyl oder Benzyl und R² C₁-C₄-Alkyl oder Benzyl bedeutet oder R' und R² zusammen mit dem N-Atom, an das sie gebunden sind, einen Piperidin- oder Morpholinring bilden.

Beispiele für Verbindungen der Formel I, die in den erfindungsgemässen Zusammensetzungen enthalten sein können, sind :

S-Thiiranylmethyi-N,N-dihexyl-carbamothioat,
S-Thiiranylmethyl-N,N-bis(1-methylethyl)-carbamothioat
S-Thiiranylmethyl-N,N-bis(3-methylbutyl)-carbamothioat
S-Thiiranylmethyl-N,N-bis(2-propenyl)-carbamothioat
S-Thiiranyimethyl-N-cyclopentyl, N-methyl-carbamothioat
S-Thiiranylmethyl-N-cyclohexyl, N-methyl-carbamothioat
S-Thiiranylmethyl-N-methyl, N-(tetrahydrofuran-2-yl-methyl)-carbamothioat
S-Thiiranylmethyl-N-methyl, N-octyl-carbamothioat
S-Thiiranylmethyl-N,N-bis(2-methoxyethyl)-carbamothioat
S-Thiiranyimethyl-N-methyl, N-(4-tolyl)-carbamothioat
S-Thiiranylmethyl-N-methyl, N-benzyl-carbamothioat
S-Thiiranylmethyl-N-piperidinyl-carbamothioat
S-Thiiranylmethyl-(4-methylpiperazinyl)-carbamothioat

Die Verbindungen der Formel I sind bekannt und können zum Beispiel entsprechend der US-A 3,634,457, entweder durch Umsetzung von Dithiocarbamaten der Formel worin R' und R² die angegebene Bedeutung haben, mit Epichlorhydrin oder durch Umsetzung von sekundären Aminen der Formel worin R' und R² die angegebene Bedeutung haben, mit Schwefelkohlenstoff und Epichlorhydrin erhalten werden.

Mit den N,N-disubstituierten S-Thiiranylmethylcarbamothioaten werden Schmiermittel-Additive bereitgestellt, die sich durch gute Hochdruck- und insbesondere Verschleissschutz-Eigenschaften auszeichnen. Sie wirken ausserdem nicht korrosiv auf die zu schmierenden Metallteile. Die Verbindungen der Formel I wirken schon in sehr geringen Mengen in Schmiermitteln. So zeigen mineralische und synthetische Schmieröle sowie deren Gemische, welche mit 0,05 bis 5 Gew.-%, bezogen auf das Schmiermittel, und vorzugsweise mit 0,05 bis 3 Gew.-% einer Verbindung der Formel 1 ausgestattet sind, ausgezeichnete Eigenschaften, insbesondere Verschleissschutz-Eigenschaften. Die in Frage kommenden Schmiermittel sind dem Fachmann geläufig, und z. B. in « Schmierstoffe und verwandte Produkte (Verlag Chemie, Weinheim, 1982) beschrieben.

Die erfindungsgemässen Additive sind in mineralischen und synthetischen Schmierstoffen thermostabil ; sie sind aschefrei und phosphorfrei. Letzteres ist insbesondere wichtig im Hinblick auf die Verwendung von Schmiermitteln in Verbrennungsmotoren mit Katalysatoren im Abgassystem, die durch Phosphorrückstände schneller altern.

Die Erfindung betrifft daher auch die Verwendung von Verbindungen der Formel I gemäss Anspruch 1 als Zusätze zu mineralischen und synthetischen Schmiermitteln.

Die Schmierstoffe können zusätzlich andere Additive enthalten, die zugegeben werden, um die Grundeigenschaften von Schmierstoffen noch weiter zu verbessern; dazu gehören: Antioxidantien, Metallpassivatoren, Rostinhibitoren, Viskositätsindex-Verbesserer, Stockpunkterniedriger, Dispergiermittel, Detergentien, sowie weitere Hochdruck-Zusätze und Antiverschleiss-Additive.

### Beispiele für phenolische Antioxidantien

1. Alkylierte Monophenole
   2,6-Di-tert-butyl-4-methylphenol
   2,6-Di-tert-butylphenol
   2-tert-Butyl-4,6-dimethylphenol
   2,6-Di-tert-butyl-4-ethylphenol
   2,6-Di-tert-butyl-4-ethylphenol
   2,6-Di-tert-butyl-4-n-butylphenol
   2,6-Di-tert-butyl-4-iso-butylphenol
   2,6-Di-cyclopentyl-4-methylphenol
   2-(α-Methylcyclohexyl)-4,6-dimethylphenol
   2,6-Di-octadecyl-4-methylphenol
   2,4,6-Tri-cyclohexylphenol
   2,6-Di-tert-butyl-4-methoxymethylphenol
   o-tert-Butylphenol
2. Alkylierte Hydrochinone
   2,6-Di-tert-butyl-4-methoxyphenoi
   2,5-Di-tert-butyl-hydrochinon
   2,5-Di-tert-amyl-hydrochinon
   2,6-Diphenyl-4-octadecyloxyphenol
3. Hydroxylierte Thiodiphenylether
   2,2'-Thio-bis-(6-tert-butyl-4-methylphenol)
   2,2'-Thio-bis-(4-octylphenol)
   4,4'-Thio-bis-(6-tert-butyl-3-methylphenol)
   4,4'-Thio-bis-(6-tert-butyl-2-methylphenol)
4. Alkyliden-Bisphenole
   2,2'-Methylen-bis-(6-tert-butyl-4-methylphenol)
   2,2'-Methylen-bis-(6-tert-butyl-4-ethylphenol)
   2,2'-Methylen-bis-[4-methyl-6-(α-methylcyclohexyl)-phenol]
   2,2'-Methylen⁼bis-(4-methyl-6-cyclohexylphenol)
   2,2'-Methylen-bis-(6-nonyl-4-methylphenol)
   2,2'-Methylen-bis-(4,6-di-tert-butylphenol)
   2,2'-Ethyliden-bis-(4,6-di-tert-butylphenol)
   2,2'-Ethyliden-bis-(6-tert-butyl-4-iso-butylphenol)
   2,2'-Methylen-bis-[6-(α-methylbenzyl)-4-nonylphenol]
   2,2'-Methylen-bis-(6-(α,α-dimethylbenzyl)-4-nonylphenol]
   4,4'-Methylen-bis-(2,6-di-tert-butylphenol)
   4,4'-Methylen-bis-(6-tert-butyl-2-methylphenol)
   1,1-Bis-(5-tert-butyt-4-hydroxy-2-methy)phenyl)-butan
   2,S-Di-(3-tert-butyl-5-methyl-2-hydroxybenzyl)-4-methylphenol
   1,1,3-Tris-(5-tert-butyl-4-hydroxy-2-methylphenyl)-3-n-dodecylmercaptobutan
   Ethylenglyccl-bis-[3,3-bis-(3'-tert-butyl-4'-hydroxyphenyl)-butyrat]
   Di-(3-tert-butyl-4-hydroxy-5-methylphenyl)-dicyclopentadien
   Di-[2-(3'-tert-butyl-2'-hydroxy-5'-methyl-benzyl)-6-tert-butyl-4-methyl-phenyl]-terephthalat.
5. Benzylverbindungen
   1,3,5-Tri-(3,5-di-tert-butyl-4-hydroxybenzyl)-2,4,6-trimethylbenzol
   Di-(3,5-di-tert-butyl-4-hydroxybenzyl)-sulfid
   3,5-Di-tert-butyl-4-hydroxybenzyl-mercaptoessigsäure-isooctylester
   Bis-(4-tert-butyl-3-hydroxy-2,6-dimethylbenzyl)-dithiol-terephthalat
   1,3,5-Tris-(3,5-di-tert-butyl-4-hydroxybenzyl)-isocyanurat
   1,3,5-Tris-(4-tert-butyl-3-hydroxy-2,6-dimethylbenzyl)-isocyanurat
   3,5-Di-tert-butyl-4-hydroxybenzyl-phosphonsäure-dioctadecylester
   3,5-Di-tert-butyl-4-hydroxybenzyl-phosphonsäure-monoethylester Calcium-salz.
6. Acylaminophenole
   4-Hydroxy-laurinsäureanilid
   4-Hydroxy-stearinsäureanilid
   2,4-Bis-octylmercapto-6(3,5-di-tert-butyl-4-hydroxyanilino)-s-triazin
   N-(3,5-di-tert-butyl-4-hydroxyphenyl)-carbaminsäureoctylester.
7. Ester der β-(3,5-Di-tert-butyl-4-hydroxyphenyl)-propionsäure mit ein- oder mehrwertigen Alkoholen, wie z. B. mit
8. Ester der β-(5-tert-butyl-4-hydroxy-3-methylphenyl)-propionsäure mit ein- oder mehrwertigen Alkoholen, wie z. B. mit
9. Amide der ß-(3,5-Di-tert-butyl-4-hydroxyphenyl)-propionsäure,
   wie z. B.
   N,N'-Di-(3,5-di-tert-butyl-4-hydroxyphenylpropionyl)-hexamethylendiamin
   N,N'-Di-(3,5-di-tert-butyl-4-hydroxyphenylpropionyl)-trimethylendiamin
   N,N'-Di-(3,5-di-tert-butyl-4-hydroxyphenylpropionyl)-hydrazin.

### Beispiele für aminische Antioxidantien :

N,N'-Di-isopropyl-p-phenylendiamin
N,N'-Di-sec-butyl-p-phenylendiamin
N,N'-Bis(1,4-dimethyl-pentyl)-p-phenylendiamin
N,N'-Bis(1-ethyl-3-methyl-pentyl)-p-phenylendiamin
N,N'-Bis(1-methyl-heptyl)-p-phenylendiamin
N,N'-Diphenyl-p-phenylendiamin
N,N'-Di-(naphthyl-2)-p-phenylendiamin
N-Isopropyl-N'-phenyl-p-phenylendiamin
N-(1,3-Dimethyl-butyl)-N'-phenyl-p-phenylendiamin
N-(1-Methyl-heptyl)-N'-phenyl-p-phenylendiamin
N-Cyclohexyl-N'-phenyl-p-phenylendiamin
4-(p-Toluol-sulfonamido)-diphenylamin
N,N'-Dimethyl-N,N'-di-sec-butyl-p-phenylendiamin
Diphenylamin
4-Isopropoxy-diphenylamin
N-Phenyl-1-naphthylamin
N-Phenyl-2-naphthylamin
octyliertes Diphenylamin
4-n-Butylaminophenol
4-Butyrylamino-phenol
4-Nonanoylamino-phenol
4-Dodecanoylamino-phenol
4-Octadecanoylamino-phenol
Di-(4-methoxy-phenyl)-amin
2,6-Di-tert-butyl-4-dimethylamino-methyl-phenol
2,4'-Diamino-diphenylmethan
4,4'-Diamino-diphenylmethan
N,N,N',N'-Tetramethyl-4,4'-diamino-diphenylmethan
1,2-Di-[(2-methyl-phenyl)-amino]-ethan
1,2-Di-(phenylamino)-propan
(o-Tolyl)-biguanid
Di-[4-(1',3'-dimethyl-butyl)-phenyl)amin
tert-octyliertes N-Phenyl-1-naphthylamino
Gemisch aus mono- und dialkylierten tert-Butyl-/tert-Octyldiphenylaminen.

### Beispiele für Metallpassivatoren sind :

### für Kupfer, z. B. :

Triazol, Benztriazol und deren Derivate, 2-Mercaptobenzthiazol, 2,5-Dimercaptothiadiazol, Salicyliden-propylendiamin, Salze von Salicylaminoguanidin.

### Beispiele für Rost-Inhibitoren sind :

a) Organische Säuren, ihre Ester, Metallsalze und Anhydride, z. B.: N-Oleoyl-sarcosin, Sorbitanmono-oleat, Blei-naphthenat, Dodecenylbernsteinsäure-anhydrid, Alkenylbernsteinsäure-Halbester, 4-Nonylphenoxy-essigsäure.
b) Stickstoffhaltige Verbindungen, z. B. :
   I. Primäre, sekundäre oder tertiäre aliphatische oder cycloaliphatische Amine und Amin-Salze von organischen und anorganischen Säuren, z. B. öllösliche Alkylammoniumcarboxylate.
   II. Heterocyclische Verbindungen, z. B. : Substituierte Imidazoline und Oxazoline.
c) Phosphorhaltige Verbindungen, z. B. : Aminsalze von Phosphorsäurepartialestern.
d) Schwefelhaltige Verbindungen, z. B. : Barium-dinonylnaphthalin-sulfonate, Calciumpetroleum-sulfonate.

### Beispiele für Viskositätsindex-Verbesserer sind z. B.

Polymethacrylate, Vinylpyrrolidon/Methacrylat-Copolymere, Polybutene, Olefin-Copolymere, Styrol/Acrylat-Copolymere.

### Beispiele für Stockpunkterniedriger sind z. B. :

Polymethacrylat, alkylierte Naphthalinderivate.

### Beispiele für Dispergiermittel/Tenside sind z. B. :

Polybutenylbernsteinsäure-imide, Polybutenylphosphonsäurederivate, basische Magnesium-, Calcium-, und Bariumsulfonate und -phenolate.

### Beispiele für Verschleisschutz-Additive sind z. B. :

Schwefel und/oder Phosphor und/oder Halogen enthaltende Verbindungen, wie geschwefelte pflanzliche Oele, Zinkdialkyldithiophosphate, Tritolyl-phosphat, chlorierte Paraffine, Alkyl- und Aryldisulfide.

Die folgenden Beispiele erläutern die Erfindung näher:

### Beispiel 1

Zu einer Suspension von 24,3 g (0,1 mol) Natrium-N-cyclohexyl, N-ethyl-dithiocarbamat-monohydrat in 200 ml Toluol wird eine Lösung von 8,2 ml (0,1 mol) Epichlorhydrin in 100 ml Toluol zugetropft. Nach Zugabe von 10 ml Methanol geht die klare Lösung in eine Suspension über, wobei die Temperatur von 25 °C auf 65 °C ansteigt. Zum Ausreagieren wird bei 50 °C 30 min. weitergerührt. Dann wird gut mit Wasser gewaschen, die organische Phase über Natriumsulfat getrocknet und im Vakuum eingedampft. 24 g hellgelbes, mittelviskoses Oel werden mit Toluol als Eluiermittel durch 200 g Silicagel filtriert und eingedampft. Man erhält so 11,7 g S-Thiiranylmethyl-N-cyclohexyl, N-ethyl-carbamothioat (45 % Ausbeute) als farbloses mittelviskoses Oel.

Analvse (%) :

### Beispiel 2

Zu einer gut gerührten Mischung von 7,8 ml (9,25 g, 0,1 mol) Epichlorhydrin und 6,0 ml (7,6 g, 0,1 mol) Schwefelkohlenstoff werden innerhalb von 1 Std. bei ≤ 30°C 19,8 ml (20,3 g, 0,1 mol) Dibenzylamin zugetropft (stark exotherm). Dann wird unter leichtem Vakuum (11-50 Torr) während 1,5 Std. bei 80°-90 °C weitergerührt.

Das dickflüssige Oel wird mit 100 ml Toluol verdünnt und mit 14,0 ml (0,1 mol) Triethylamin versetzt.

Der dicke Brei wird mit weiteren 200 ml Toluol verdünnt und mit gesättigter Natriumchloridlösung gewaschen, über Natriumsulfat getrocknet, durch 300 g Silicagel filtriert und eingedampft. Man erhält so 25,1 g S-Thiiranyimethyl-N,N-bis(phenylmethyl)-carbamothioat (74%) als klares, dickflüssiges, hellgelbliches Oel. n_{D}²⁰ = 1,6186.

Analyse (%) :

### Beispiele 3-11

Analog zu Beispiel 1 werden weitere Verbindungen hergestellt, die in Tabelle 1 zusammengestellt sind.

### (Siehe Tabelle 1 Seite 9 ff.)

### Anwendungsbeispiele 1-11

Mit dem Shell-Vierkugel-Apparat werden nach der ASTM-Standard-Methode D 2783-81 (extreme pressure and wear lubricant test for oils and greases, four ball-machine) folgende Werte bestimmt :
1. W.L. = Weld load (Schweissiast). Das ist die Last, bei der die 4 Kugeln innerhalb von 10 Sekunden zusammenschweissen.
2. W.S.D. = Wear Scar Diameter in mm : Das ist der mittlere Verschleissdurchmesser bei einer Belastung von 400 N während 1 Stunde.

Als Basisöl wird Catenex® P 941 der Firma Shell verwendet. Die Ergebnisse der Tests sind in Tabelle 2 wiedergegeben.

## Patentansprüche

1. Zusammensetzungen, enthaltend ein Schmiermittel und wenigstens eine Verbindung der Formel I worin R¹ und R² unabhängig voneinander C₁-C₂₄-Alkyl, das gegebenenfalls einmal oder mehrmals durch -0-, ―S― oder/und unterbrochen sein kann oder/und gegebenenfalls eine oder mehrere Oxo- oder/und Thionogruppen enthalten kann, C₃-C₂₄-Alkenyl, C₂-C₄-Hydroxyalkyl, C₅-C₈-Cycloalkyl, oder unsubstituiertes oder mit einer oder zwei C₁-C₁₂-Alkyl, C₁-C₄-Alkoxy-, C₂-C₂₄-Alkoxy-carbonyl- oder/und Nitrogruppen substituiertes Phenyl, Naphthyl, C₇-C₁₀-Aralkyl, Furan-2-yl-methyl oder Tetrahydrofuran-2-yl-methyl bedeuten oder R' und R² zusammen mit dem N-Atom, an das sie gebunden sind, einen 5- oder 6-gliedrigen einkernigen aliphatisch-heterocyclischen Ring, der ausser dem N-Atom noch ein oder zwei N-, O- oder/und S₋Atome als Ringglieder oder/und eine oder zwei Oxo- oder/und Thionogruppen als Substituenten enthalten kann, oder einen unsubstituierten oder mit 1 bis 3 Methylgruppen substituierten Indolinyl-, 1,2,3,4-Tetrahydrochinolinyl- oder 1,2,3,4-Tetrahydroisochinolinylrest bilden, und R³ Wasserstoff oder C₁-C₈-Alkyl ist.

2. Zusammensetzung gemäss Anspruch 1, worin R' und R² unabhängig voneinander C₁-C₂₀-Alkyl, C₃-C₇-Alkenyl, C₂-C₄-Hydroxyalkyl, C₃-C₁₂-Alkoxyaylkyl, C₅-C₈-Cycloalkyl, unsubstituiertes oder mit einem oder zwei C₁-C₁₂-Alkyl- oder C₁-C₄-Alkoxy-Resten substituiertes Phenyl, Naphthyl, C₇-C₉-Aralkyl, Furan-2-yl-methyl oder Tetrahydrofuran-2-yl-methyl bedeuten oder R¹ und R² zusammen mit dem N-Atom, an das sie gebunden sind, einen 5- oder 6-gliedrigen aliphatischen-heterocyclischen Ring oder einen Indolinyl-, 1,2,3,4-Tetrahydrochinolinyl- oder 1,2,3,4-Tetrahydroisochinolinylrest bilden.

3. Zusammensetzungen gemäss Anspruch 1, worin R¹ und R² in Formel I unabhängig voneinander Cᵢ-C₂₄-Alkyl, das gebenenfalls einmal oder mehrmals durch ―O―, ―S― oder/und unterbrochen sein kann oder/und das gegebenenfalls eine oder mehrere Oxo- oder/und Thionogruppen enthalten kann, C₃-C₂₄-Alkenyl, C₅-C₈-Cycloalkyl, unsubstituiertes oder mit einer oder zwei C₁-C₁₂-Alkyl-, C₁-C₄-Alkoxy-, C₂-C₂₄-Alkoxycarbonyl- oder/und Nitrogruppen substituiertes Phenyl, Naphthyl, C₇-C₉-Aralkyl, Furan-2-yl-methyl oder Tetrahydrofuran-2-yl-methyl bedeuten und R³ Wasserstoff oder C₁-C₈-Alkyl ist.

4. Zusammensetzungen gemäss Anspruch 1, worin R¹ und R² in Formel I zusammen mit dem N-Atom, an das sie gebunden sind, einen 5- oder 6-gliedrigen einkernigen aliphatisch-heterocyclischen Ring oder einen Indolinyl-, 1,2,3,4-Tetrahydrochinolinyl- oder 1,2,3,4-Tetrahydroisochinolinylrest bilden.

5. Zusammensetzungen gemäss Anspruch 1, worin R¹ und R² in Formel I unabhängig voneinander C₁-C₁₂-Alkyl, C₅-C₆-Cycloalkyl, unsubstituiertes oder mit einem oder zwei C₁-C₄-Alkylresten substituiertes Phenyl, Benzyl, Allyl, 2-Methoxyethyl oder 2-Methoxypropyl bedeuten oder R¹ und R² zusammen mit dem N-Atom, an das sie gebunden sind, einen Pyrrolidinyl-, Piperidinyl-, Morpholinyl-, Indolinyl-, Piperazinyl-, 4-Methylpiperazin-1-yl, 1,2,3,4-Tetrahydrochinolinyl- oder 1,2,3,4-Tetrahydroisochinolinylrest darstellen.

6. Zusammensetzungen gemäss Anspruch 1, worin R¹ und R² in Formel I unabhängig voneinander C₁-C₈-Alkyl, Cyclohexyl, Phenyl oder Benzyl bedeuten oder R¹ und R² zusammen mit dem N-Atom, an das sie gebunden sind, einen Pyrrolidinyl-, Piperidinyl-, Morpholinyl- oder 1,2,3,4-Tetrahydrochinolinylrest darstellen.

7. Zusammensetzungen gemäss Anspruch 1, worin R¹ in Formel I Phenyl oder Benzyl bedeutet und R² für C₁-C₄-Alkyl oder Benzyl steht oder R¹ und R² mit dem N-Atom, an das sie gebunden sind, einen Piperidinyl- oder Morpholinylrest darstellen.

8. Verwendung von Verbindungen der Formel I gemäss Anspruch 1 als Zusätze zu mineralischen und synthetischen Schmiermitteln.

## Claims

1. A composition containing a lubricant and at least one compound of the formula I wherein R' and R² are each independently of one another C₁-C₂₄ alkyl, which may be interrupted one or more times by -0-, -S- and/or and/or may contain one or more oxo and/or thiono groups, or are C₃-C₂₄ alkenyl, C₂-C₄ hydroxyalkyl, Cₛ-C₈ cycloalkyl, or phenyl which is unsubstituted or substituted by one or two C₁-C₁₂ alkyl, C₁-C₄ alkoxy, C₂-C₂₄ alkoxycarbonyl and/or nitro groups, or are naphthyl, C₇-C₁₀ aralkyl, furan-2-yl-methyl or tetrahydrofuran-2-yl-methyl, or R' and R², together with the N atom to which they are attached, form a 5-or 6-membered mononuclear aliphatic heterocyclic ring which, in addition to the N atom, may contain one or two additional N, O and/or S atoms as ring members and/or one or two oxo and/or thiono groups as substituents, or form an indolinyl, 1,2,3,4-tetrahydroquinolinyl or 1,2,3,4-tetrahydroisoquinolinyl radical which is unsubstitued or substituted by one to three methyl groups, and R³ is hydrogen or C₁-C₈ alkyl.

2. A composition according to claim 1, wherein R' and R² are independently of one another C₁-C₂₀ alkyl, C₃-C₇ alkenyl, C₂-C₄ hydroxyalkyl, C₃-C₁₂ alkoxyalkyl, C₅-C₈ cycloalkyl, phenyl which is unsubstituted or substituted by one or two C₁-C₁₂ alkyl or C₁-C₄ alkoxy radicals, or are naphthyl, C₇-C₉ aralkyl, furan-2-yl-methyl or tetrahydrofuran-2-yl-methyl or R' and R², together with the N atom to which they are attached, form a 5- or 6-membered aliphatic heterocyclic ring or an indolinyl, 1,2,3,4-tetrahydroquinolinyl or 1,2,3,4-tetrahydroisoquinlinyl radical.

3. A composition according to claim 1, wherein R' and R² in formula I are independently of one another C₁-C₂₄ alkyl which may be interrupted one or more times by ―O―, ―S― and/or and/or may contain one or more oxo and/or thiono groups, or are C₃-C₂₄ alkenyl, C₅-C₈ cycioalkyl, phenyl which is unsubstituted or substituted by one or two C₁-C₁₂ alkyl, C₁-C₄ alkoxy, C₂-C₂₄ alkoxycarbonyl and/or nitro groups, or are naphthyl, C₇-C₉ aralkyl, furan-2-yl-methyl or tetrahydrofuran-2-yl-methyl, and R³ is hydrogen or C₁-C₈ alkyl.

4. A composition according to claim 1, wherein R' and R² in formula I together with the N atom to which they are attached, form a 5- or 6-membered mononuclear aliphatic heterocyclic ring or an indolinyl, 1,2,3,4-tetrahydroquinolinyl or 1,2,3,4-tetrahydroisoquinolinyl radical.

5. A composition according to claim 1, wherein R' and R² in formula I are independently of one another C₁-C₁₂ alkyl, C₅-C₆ cycloalkyl, phenyl which is unsubstituted or substituted by one or two C₁-C₄ radicals, or are benzyl, allyl, 2-methoxyethyl or 2-methoxypropyl, or R' and R², together with the N atom to which they are attached, form a pyrrolidinyl, piperidinyl, morpholinyl, indolinyl, piperazinyl, 4-methylpiperazin-1-yl, 1,2,3,4-tetrahydroquinolinyl or 1,2,3,4-tetrahydroisoquinolinyl radical.

6. A composition according to claim 1, wherein R' and R² in formula I are independently of one another C₁-C₈ alkyl, cyclohexyl, phenyl or benzyl, or R¹ and R², together with the N atom to which they are attached, form a pyrrolidinyl, piperidinyl, morpholinyl or 1,2,3,4-tetrahydrochinolinyl radical.

7. A composition according to claim 1, wherein R¹ in formula I is phenyl or benzyl, and R² is C₁-C₄ alkyl or benzyl, or R¹ and R², together with the N atom to which they are attached, form a piperidinyl or morpholinyl radical.

8. Use of a compound of the formula I according to claim 1 as an additive for mineral and synthetic lubricants.

## Revendications

1. Compositions contenant un lubrifiant et au moins un composé répondant à la formule 1 : dans laquelle R' et R² représentent chacun, indépendamment l'un de l'autre, un alkyle en C₁-C₂₄ qui peut éventuellement être interrompu une ou plusieurs fois par ―O―, ―S― et/ou et/ou qui peut éventuellement contenir un ou plusieurs radicaux oxo et/ou thiono, un alcényle en C₃-C₂₄, un hydroxy-alkyle en C₂-C₄, un cycloalkyle en C₅-C₈, ou un radical phényle, naphthyle, aralkyle en C₇-C₁₀, furannyl-2 méthyle ou tétrahydrofurannyl-2 méthyle non substitué ou porteur d'un ou de deux substituants pris dans l'ensemble constitué par les alkyles en C₁-C₁₂, les alcoxy en C₁-C₄, les alcoxycarbonyles en C₂-C₂₄ et le radical nitro, ou R' et R² forment ensemble, et avec l'atome d'azote auquel ils sont liés, un radical hétérocyclique aliphatique à un seul noyau, pentagonal ou hexagonal, qui, en plus de l'atome d'azote, peut contenir un ou deux atomes N, O et/ou S comme maillons du cycle et/ou peut porter, comme substituant(s), un ou deux radicaux oxo et/ou thiono, ou forment ensemble, et toujours avec l'atome d'azote, un radical indolinyle, tétrahydro-1,2,3,4 quinolinyle ou tétrahydro-1,2,3,4 isoquinolinyle non substitué ou porteur d'un à trois radicaux méthyles, et R³ représente l'hydrogène ou un alkyle en C₁-C₈.

2. Composition selon la revendication 1 dans laquelle R¹ et R² représentent chacun, indépendamment l'un de l'autre un alkyle en C₁-C₂₀, un alcényle en C₃-C₇, un hydroxy-alkyle en C₂-C₄, un alcoxy- alkyle en C₃-C₁₂, un cycloalkyle en C₅-C₈, ou un radical phényle, naphthyle, aralkyle en C₇-C₉, furannyl-2 méthyle ou tétrahydrofurannyl-2 méthyle non substitué ou porteur d'un ou de deux radicaux alkyles en C₁-C₁₂ ou alcoxy en C₁-C₄, ou R¹ et R² forment ensemble, et avec l'atome d'azote auquel ils sont liés, un radical hétérocyclique aliphatique à 5 ou 6 maillons ou un radical indolinyle, tétrahydro-1,2,3,4 quinolinyle ou tétrahydro-1,2,3,4 isoquinolinyle.

3. Compositions selon la revendication 1 caractérisées en ce que, dans la formule I, R' et R² représentent chacun, indépendamment l'un de l'autre, un alkyle en C₁-C₂₄ éventuellement interrompu une ou plusieurs fois par ―O―, ―S― et/ou et/ou éventuellement porteur d'un ou plusieurs radicaux oxo et/ou thiono, un alcényle en C₃-C₂₄, un cycloalkyle en C₅-C₈, ou un radical phényle, naphtyle, aralkyle en C₇-C₉, furannyl-2 méthyle ou tétrahydrofurannyl-2 méthyle non substitué ou porteur d'un ou deux substituants pris dans l'ensemble constitué par les alkyles en C₁-C₁₂, les alcoxy en C₁-C₄, les alcoxycarbonyles en C₂-C₂₄ et le nitro, et R³ représente l'hydrogène ou un alkyle en C₁-C₈.

4. Compositions selon la revendication 1 caractérisées en ce que, dans la formule I, R¹ et R² forment ensemble, et avec l'atome d'azote auquel ils sont liés, un radical hétérocyclique aliphatique à un seul noyau, contenant 5 ou 6 maillons, ou un radical indolinyle, tétrahydro-1,2,3,4 quinolinyle ou tétrahydro-1,2,3,4 isoquinolinyle.

5. Compositions selon la revendication 1 caractérisées en ce que, dans la formule I, R¹ et R² représentent chacun, indépendamment l'un de l'autre, un alkyle en C₁-C₁₂, un cycloalkyle en C₅ ou Cₛ, un phényle non substitué ou porteur d'un ou deux alkyles en C₁-C₄, un benzyle, un allyle, un méthoxy-2 éthyle ou un méthoxy-2 propyle, ou R' et R² forment ensemble, et avec l'atome d'azote auquel ils sont liés, un radical pyrrolidinyle, pipéridyle, morpholinyle, indolinyle, pipérazinyle, méthyl-4 pipérazinyle-1, tétrahydro-1,2,3,4 quinolinyle ou tétrahydro-1,2,3,4 isoquinolinyle.

6. Compositions selon la revendication 1 caractérisées en ce que, dans la formule I, R¹ et R² représentent chacun, indépendamment l'un de l'autre, un alkyle en C₁-C₈, un cyclohexyle, un phényle ou un benzyle, ou R' et R² forment ensemble, et avec l'atome d'azote auquel ils sont liés, un radical pyrrolidinyle, pipéridyle, morpholinyle ou tétrahydro-1,2,3,4 quinolinyle.

7. Compositions selon la revendication 1 caractérisées en ce que, dans la formule I, R¹ représente un phényle ou un benzyle et R² un alkyle en C₁-C₄ ou un benzyle, ou R' et R² forment ensemble, et avec l'atome d'azote auquel ils sont liés, un radical pipéridyle ou morpholinyle.

8. Application de composés de formule I selon la revendication 1 comme additifs pour des lubrifiants minéraux ou synthétiques.
